# EUROPÄISCHE PATENTSCHRIFT

(11) **EP 0 096 281 B1**
(45) Veröffentlichungstag und Bekanntmachung des Hinweises auf die Patenterteilung: **29.07.1987**
(21) Anmeldenummer: 83105092.7
(22) Anmeldetag: 24.05.1983
(51) Int. Cl.: C10M 105/74, C10M 107/32

(54) **Verfahren zur Herstellung von schwerentflammbaren Flüssigkeiten mit hohem Viskositätsindex und deren Verwendung**
Process for the preparation of hardly inflammable liquids with a high viscosity index, and their application
Procédé pour la préparation de liquides avec un haute indice de viscosité qui sont difficilement inflammables et leur application

(30) Priorität: 04.06.1982 DE 3221137
(43) Veröffentlichungstag der Anmeldung: 21.12.1983
(73) Patentinhaber: BAYER AG, 51368 Leverkusen (DE)
(72) Erfinder: Hentschel, Karl-Heinz, Dr., D-4150 Krefeld (DE); Müssig, Bernhard, Dr., D-2105 Seevetal 1 (DE); Dhein, Rolf, Dr., D-4150 Krefeld (DE); Kussi, Siegfried, D-5090 Leverkusen (DE)

## Beschreibung

Die Erfindung betrifft ein Verfahren zur Herstellung von schwerentflammbaren Flüssigkeiten mit hohem Viskositätsindex und deren Verwendung als Hydraulikflüssigkeiten und/oder als Wärmeträgerflüssigkeiten.

Folgende Arten von schwerentflammbaren Hydraulikflüssigkeiten sind bekannt und werden in dem 5. Luxemburger Bericht über die Anforderungen und Prüfung schwerentflammbarer Flüssigkeiten zur hydraulischen Kraftübertragung und Steuerung (1974) definiert :
HSA : ÖI-in-Wasser-Emulsionen mit einem brennbaren Anteil von höchstens 20 %. Betriebstemp. von + 5 bis + 55 °C.
HSB : Wasser-in-ÖI-Emulsionen mit einem brennbaren Anteil von höchstens 60 %. Betriebstemp. von + 5 bis + 60 °C.
HSC : Wäßrige Polymerlösungen mit mindestens 35 % Wasser. Betriebstemp. von - 20 bis + 60 °C.
HSD : Wasserfreie Flüssigkeiten. Betriebstemp. von - 20 bis + 150 °C.

Die Typen HSA, HSB und HSC enthalten unterschiedliche Mengen Wasser. Dies kann Probleme in Bezug auf ausreichenden Korrosionsschutz ergeben. Weiterhin können mit diesen Hydraulikflüssigkeiten betriebene Systeme an hochbelasteten Reibstellen einem erhöhten Verschleiß ausgesetzt sein. Daneben besteht die Gefahr einer Kontamination mit Mikroorganismen, wodurch die Produkteigenschaften schlechter werden können (Ullmanns Encyklopädie der technischen Chemie, Band 13, S. 92-94, Verlag Chemie, Weinheim, New York, 4. Auflage, 1977).

Phosphatester oder polychlorierte Aromaten, die für HSD-Hydrauliköle eingesetzt werden können, stellen keine Korrosionsprobleme, da sie wasserfrei sind, und bewirken keinen hohen Verschleiß an hochbelasteten Reibstellen. Einer breiten Anwendung dieser beiden Produktklassen steht jedoch hauptsächlich deren außerordentlich schlechtes Viskositäts-Temperatur-Verhalten entgegen.

Weiterhin sind die Viskositäten der thermisch wenig belastbaren Triarylphosphate und niedrig chlorierten Aromaten für die oben genannten Verwendungszwecke zu niedrig. Bekannte Viskositätsindexverbesserer wie z. B. Polymethacrylate und Polyolefincopolymere sind zwar als verdickend wirkende Substanzen bekannt, die auch den Viskositätsindex dieser Flüssigkeit ausreichend anheben, sie verlieren aber bei hohen Schergefällen an Schmierstellen beträchtlich an Wirksamkeit.

Die Aufgabe der Erfindung besteht daher darin, daß spezielle Polymere dem synthetischen Basisöl zugesetzt werden, die deren Viskositätseigenschaften günstig beeinflussen, ohne die Flammfestigkeit und Scherstabilität nennenswert zu beeinträchtigen und mit dem Basisöl gut verträglich sind.

Von den marktgängigen Verbindungen, die die Viskosität von Schmierölen günstig beeinflussen, kommen nur polare Verbindungen, beispielsweise polymethacrylate in Frage. Um die gewünschten Verbesserungen der Viskositätseigenschaften zu erzielen, müßten höher molekulare Polymethacrylate verwendet werden. Dies kann die Scherstabilität ungünstig beeinflussen. Niedermolekulare Polymethacrylate beeinflussen zwar die Scherstabilität weniger, eignen sich dafür aber bei niedriger Dosierung weniger gut zur Verbesserung der Viskositätseigenschaften.

Es wurde nun gefunden, daß Mischungen aus einem hochflammfesten Basisöl und einem höhermolekularen Polyester Viskositäts- und Schereigenschaften aufweisen, die den oben genannten Erfordernissen genügen.

Gegenstand der Erfindung ist daher ein Verfahren zur Herstellung von schwerentflammbaren Flüssigkeiten mit hohem Viskositätsindex, das dadurch gekennzeichnet ist, daß 96-99.9 Gew.-% eines hochflammfesten Basisöls, das aromatische Strukturen enthält und 0.1-4 Gew.-% eines höher molekularen Polyesters der Formel I in welcher
Y einen 1,2-Phenylen-, 1,3-Phenylen-, 1,4-Phenylenrest oder einen Rest der Formel bedeutet,
n eine ganze Zahl von 5 bis 140 bedeutet und
x für eine solche Zahl steht, daß das gewichtsgemittelte Molekulargewicht einen Wert von 20 000 bis 300 000 ergibt,

miteinander gemischt werden.

Bevorzugt sind höhermolekulare Polyester, in denen Y für Phenylenreste oder Cycloalkylengruppen und n für eine Zahl von 9-70 steht und mit einer solchen Zahl x, daß das gewichtsgemittelte Molekulargewicht des Polymeren einen Wert zwischen 30 000 und 200 000 annimmt.

Besonders bevorzugt sind höhermolekulare Polyester mit Y = 1,4-Phenylen, mit n = 12-50 und mit einer solchen Zahl x, daß das gewichtsgemittelte Molekulargewicht des Polymeren einen Wert von 40 000 bis 150 000 annimmt.

Das gewichtsgemittelte Molekulargewicht, M_{W}, wird hierbei mit dem Laserkleinwinkellichtstreuungs-Verfahren bestimmt.

Diese neuen Polyester wirken ausreichend verdickend, sind bei hohen Schergefällen stabil und erhöhen die Schmierfilmtragfähigkeiten.

Zur Herstellung der erfindungsgemäßen schwerentflammbaren Flüssigkeiten vermischt man das synthetische Basisöl mit dem höhermolekularen Polyester. Dieser kann durch eine Polykondensationsreaktion aus einer aromatischen bzw. (cyclo)aliphatischen Dicarbonsäure bzw. einem geeigneten aromatischen bzw. (cyclo)aliphatischen Dicarbonsäurederivat und einem Polytetramethylenglykol nach bekannten Verfahren, hergestellt werden (W. K. Witsiepe, Advan. Chem. Ser; 1973, 129, 39-60).

Zur Herstellung der erfindungsgemäßen Flüssigkeiten werden höhermolekulare Polyester verwendet. Diese sind Derivate auf der Basis von aromatischen Dicarbonsäuren, z. B. Phthalsäure, Isophthalsäure, Terephthalsäure, Naphthalsäure, Naphthalindicarbonsäure-1,4, Naphthalindicarbonsäure-1,5, Diphenyl-dicarbonsäure-3,4, Diphenyl-dicarbonsäure-2,2', Diphenyl-dicarbonsäure-4,4, Benzophenon-dicarbonsäure-3,4, Benzophenon-dicarbonsäure-2,2', Benzophenon-dicarbonsäure-2,2', Benzophenon-dicarbonsäure-4,4', Diphenylether-dicarbonsäure-3,4, Diphenylether-dicarbonsäure-2,2', Diphenylether-dicarbonsäure-4,4', Diphenylsulfid-dicarbonsäure-3,4, Diphenylsulfid-dicarbonsäure-2,2', Diphenylsulfid-dicarbonsäure-4,4', Diphenylsulfon-dicarbonsäure-3,4, Diphenylsulfon-dicarbonsäure-2,2', Diphenylsulfon-dicarbonsäure-4,4' usw. Weiterhin werden reaktionsfähige Derivate dieser Säuren, z. B. Carbonsäureanhydride, Carbonsäurehalogenide, Ester niedermolekularer Monoalkohole oder Monophenole, Acylimidazole verwendet.

Bevorzugt sind Phthalsäure, Isophthalsäure und Terephthalsäure. Besonders bevorzugt ist Terephthalsäure.

Von den Derivaten auf Basis von Dicarbonsäuren werden vorzugsweise die Dimethylester verwendet. Weiterhin können die erfindungsgemäßen Flüssigkeiten übliche weitere Zusätze enthalten, beispielsweise Antioxidantien (z. B. 2,6 Di-tert.-butyl-p-kresol, 2,2' Methylen-bis-(4-methyl)-6-tert.-butylphenol usw.), Stabilisatoren (z. B. Carbodiimide), Antiwearadditive (z. B. Zink-Alkyldithiophosphate), schaumdämpfende Additive, Korrosionsinhibitoren.

Zur Herstellung der erfindungsgemäßen Polyesterprodukte werden als Alkoholkomponente Diole verwendet, beispielsweise handelsübliche Polytetramethylenglykole wie « Polymeg® » (Quaker Oats) oder Teracol" (Du Pont).

Zur Herstellung der erfindungsgemäßen höhermolekularen Polyester wählt man Polytetramethylenglykole mit einem mittleren Molekulargewicht von 360-10 000 (berechnet aus der Hydroxylzahl), bevorzugt von 650-5 000 und besonders bevorzugt von 860-3 600.

Die Katalysatorwahl hängt vom eingesetzten Dicarbonsäurederivat ab. Vorzugsweise werden Niedrigalkyltitansäureester, Bis(niedrigalkyl)zinnoxide oder Zinn(II)-salze von aliphatischen C₂-C_{2O}-Monocarbonsäuren als Katalysator verwendet.

Das Molverhältnis Dicarbonsäurederivate zu Alkoholkomponente beträgt im allgemeinen 1 : 1.

Als synthetische Basisöle kommen beispielsweise in Frage : aromatische Phosphate wie Trikresylphosphat, Dikresylmonophenylphosphat. Monokresyldiphenyl-phosphat und andere Phosphatester von Monophenolen. Weiterhin können chlorierte aromatische Verbindungen wie Trichlor-biphenyl, Tetrachlor-biphenyl, Pentachlor-biphenyl, Trichlor-diphenylether, Tetrachlordiphenylether. Pentachlor-diphenylether usw. als Basisöle verwendet werden.

Die erfindungsgemäßen schwerentflammbaren Flüssigkeiten, bestehend aus einem Basisöl und einem höhermolekularen Polyester können als Schmiermittel, Schmiermittelzusätze allgemein verwendet werden. Weiterhin können sie als Hydraulikflüssigkeiten eingesetzt werden.

### Beispiele

### Beispiel 1

In einem ölbeheizten gerührten 20-I-Autoklaven werden 7 710 g eines Polytetramethylenglykols mit einem mittleren Molekulargewicht von 1000 (Polymeg® 1000), 1 500 g Dimethylterephthalat und 2,6 g Tetra-n-butyl-titanat unter Stickstoff bei 190°C 2 Stunden (150 U/min. Rührerumdrehungsgeschwindigkeit) gerührt. Danach wird die Temperatur für 1 Stunde auf 200 °C erhöht. Im Verlauf von 90 Min. wird anschließend der Druck (Normaldruck) bis auf etwa 1 mbar langsam gesenkt und gleichzeitig die Rührerdrehzahl auf 50 U/min. erniedrigt. Nach weiteren 30 Min. Laufzeit bei 1 mbar wird die Umsetzung beendet, und nach dem Belüften wird das Umsetzungsprodukt abgelassen. Farblose, sehr hochviskose, transparente Masse. M̅_{w} (Lichtstreuung) : 79 000.

### Beispiel 2

Analog dem Beispiel 1 werden 9115 g eines Polytetramethylenglykols mit einem mittleren Molekulargewicht von 2000 (Polymeg" 2000), 885 g Dimethylterephthalat und 2,8 g Tetra-n-butyl-titanat polykondensiert. Farblose, sehr hochviskose, transparente Masse, die bei längerem Stehen bei Raumtemperatur farblos erstarrt.
M_{w} (Lichtstreuung) : 78 000
M̅ₙ (ber. aus der Ausbeute des Destillats) : 50 000.

### Beispiel 3

329 g einer handelsüblichen hydrierten Dimerfettsäure (Empol® 1010 ; Unilever Emery), 1 171 g eines Polytetramethylenglykols mit einem mittleren Molekulargewicht von 2000 (Polymeg® 2000), 3,3 g Tetra-n-butyl-titanat und 600 g Toluol werden vermischt und unter Stickstoff bei Normaldruck 36 Stunden am Wasserabscheider unter Rückfluß gekocht (Säurezahl vor Umsetzung 37,4, nach Umsetzung 3,0 mg KOH/g). Das farblose, sehr hochviskose, transparente Produkt wird im Vakuum von Toluol befreit.
M̅_{w} (Lichtstreuung) : 34 700.

### Anwendungsbeispiele

In der folgenden Tabelle sind die Viskositäten einer erfindungsgemäßen Flüssigkeit, die aus Polymeren nach Beispielen 1 oder 2 in Mischung mit Diphenyl-monokresylphosphat bzw. Trikresylphosphat besteht, angegeben : (DPKP = Diphenyl-kresyl-phosphat, TKP = Trikresylphosphat).

Aus der Tabelle 1 geht klardie überlegene Aufdickwirkung und der Viskositätsindex-erhöhende Effekt hervor.

In der Tabelle 2 werden die Ergebnisse von Scherungsversuchen in Anlehnung an DIN 51 382 dargestellt. Hieraus kann man die gute Scherfestigkeit der erfindungsgemäßen Flüssigkeiten ersehen.
(Siehe Tabelle 2 Seite 6 f.)

## Patentansprüche

1. Verfahren zur Herstellung von schwerentflammbaren Flüssigkeiten mit hohem Viskositätsindex, dadurch gekennzeichnet, daß 96-99.9 Gew.-% eines hochflammfesten Basisöls, das aromatische Strukturen enthält und 0.1-4 Gew.-% eines höhermolekularen Polyesters der Formel I in welcher
Y einen 1,2-Phenylen-, 1,3-Phenylen-, 1,4-Phenylenrest oder einen Rest der Formel bedeutet,
n eine ganze Zahl von 5 bis 140 bedeutet und
x für eine solche Zahl steht, daß das gewichtsgemittelte Molekulargewicht einen Wert von 20 000 bis 300 000 ergibt,
miteinander gemischt werden.

2. Schwerentflammbare Flüssigkeiten mit hohem Viskositätsindex, dadurch gekennzeichnet, daß die Flüssigkeit 96-99.9 Gew.-% eines hochflammfesten Basisöls, das aromatische Strukturen enthält und 0.1-4 Gew.-% eines höhermolekularen Polyesters der Formel I in welcher
Y einen 1.2-Phenylen-, 1,3-Phenylen-, 1,4-Phenylenrest oder einen Rest der Formel bedeutet,
n eine ganze Zahl von 5 bis 140 bedeutet und
x für eine solche Zahl steht, daß das gewichtsgemittelte Molekulargewicht einen Wert von 20 000 bis 300 000 ergibt, enthält.

3. Verwendung von schwerentflammbaren Flüssigkeiten nach Anspruch 2 als Schmiermittel.

## Claims

1. Process for the preparation of liquids of low flammability and a high viscosity index, characterised in that 96-99.9 % by weight of a highly flame-resistant base oil containing aromatic structures and 0.1-4 % by weight of a polyester of relatively hight molecular weight of the formula I in which
Y denotes a 1,2-phenylene, 1,3-phenylene, or 1,4-phenylene radical or a radical of the formula
n denotes an integer from 5 to 140 and
x represents such a number that the weight average molecular weight gives a value of 20 000 to 300000,
are mixed with one another.

2. Liquids of low flammability and a high viscosity index, characterised in that the liquid contains 96-99.9 % by weight of a highly flame-resistant base oil containing aromatic structures and 0.1-4 % by weight of a polyester of relatively high molecular weight of the formula I in which
'Y denotes a 1,2-phenylene, 1,3-phenylene, or 1,4-phenylene radical or a radical of the formula
n denotes an integer from 5 to 140 and
x represents such a number that the weight average molecular weight gives a value of 20 000 to 300 000.

3. The use of liquids of low flammability according to Claim 2 as lubricants.

## Revendications

1. Procédé de production de liquides difficilement inflammables à haut indice de viscosité, caractérisé en ce qu'on mélange ensemble 96 à 99,9 % en poids d'une huile de base très résistante à la flamme, qui contient des structures aromatiques et 0,1 à 4 % en poids d'un polyester de poids moléculaire élevé de formule I dans laquelle
Y est un reste 1,2-phénylène, 1,3-phénylène, 1,4-phénylène ou un reste de formule
n est un nombre entier de 5 à 140 et
x est un nombre choisi de manière que la moyenne en poids du poids moléculaire ait une valeur de 20 000 à 300 000.

2. Liquides difficilement inflammables à haut indice de viscosité, caractérisés en ce que le liquide contient 96 à 99,9 % en poids d'une huile de base de grande résistance à la flamme qui comporte des structures aromatiques et 0,1 à 4 % en poids d'un polyester de poids moléculaire élevé de formule 1 dans laquelle
Y est un reste 1,2-phénylène, 1,3-phénylène, 1,4-phénylène ou un reste de formule
n est un nombre entier de 5 à 140 et
x est un nombre choisi de manière que la moyenne en poids du poids moléculaire ait une valeur de 20 000 à 300 000.

3. Utilisation de liquides difficilement inflammables suivant la revendication 2 comme lubrifiants.
